# EUROPÄISCHE PATENTSCHRIFT

(11) **EP 0 232 929 B1**
(45) Veröffentlichungstag und Bekanntmachung des Hinweises auf die Patenterteilung: **28.03.1990**
(21) Anmeldenummer: 87200060.9
(22) Anmeldetag: 16.01.1987
(51) Int. Cl.: C23C 22/46

(54) **Verfahren zur Erleichterung der Kaltumformung von Edelstahl**
Process for facilitating the cold-forming of stainless steel
Procédé facilitant la déformation à froid d'acier inoxydable

(30) Priorität: 21.01.1986 JP 10752/86
(43) Veröffentlichungstag der Anmeldung: 19.08.1987
(73) Patentinhaber: NIHON PARKERIZING CO., LTD., Chuo-ku Tokyo 103 (JP)
(72) Erfinder: Sonoda, Sakae, Yokohama-Shi Kanagawa-Ken (JP); Iwamoto, Morio, 3-59-9, Yoyogi Shibuya-Ku Tokyo (JP)
(74) Vertreter: Rieger, Harald, Dr.

(56) Entgegenhaltungen:
- CA-A- 930 651
- FR-A- 2 272 192
- US-A- 2 759 862
- US-A- 3 860 434
- PATENT ABSTRACTS OF JAPAN,Band 5,Nr.136 (C-69)(808),28.August 1981;&JP-A-56 72090

## Beschreibung

Die Erfindung betrifft ein Verfahren zur Erleichterung der Kaltumformung von Edelstahl durch Aufbringen eines Oxalatüberzuges und daran anschließend eines Schmiermittels.

Es ist bekannt, Edelstähle zur Erleichterung der Kaltumformung, z. B. durch Rohrzug oder Kaltstauchen, mit einem Oxalatüberzug und einem anschließend aufgebrachten Schmiermittel zu versehen. Die zur Erzeugung des Oxalatüberzuges eingesetzten Oxalatierungslösungen enthalten als Hauptbestandteil Oxalsäure, Zusatzstoffe, wie Fluorid oder Chlorid, die den Beizangriff bewirken, und Natriumthiosulfat oder dergl., die als Beschleuniger bei der Kristatlkeimbildung in der Schicht wirken. Durch Eintauchen des Werkstückes in eine derartige Oxatatierungstösung läßt sich ein Oxalatüberzug von geeignetem Schichtgewicht erzeugen, auf den in einem nächsten Arbeitsgang mit Hilfe einer Metallseifenlösung oder -dispersion eine Schmierschicht aufgebracht wird. Ein solches Schichtsystem stellt die derzeit beste Form der Vorbereitung von Edelstählen für die Kaltumformung dar, sofern herkömmliche Umformungsgrade beabsichtigt sind.

In jüngerer Zeit geht jedoch der Trend dahin, Edelstähle zunehmend schwereren Kaltumformungsgraden zu unterwerfen. Insbesondere beim Kaltstauchen sinf mitunter Reduktionsgrade von 80% und mehr erwünscht. Bei derartig hohen Umformungsgraden weisen jedoch die nach bekannten Verfahren erzeugten Oxalatüberzüge nicht mehr die erforderliche Haftung auf, so daß der Oxalatüberzug entfernt wird und es zum Anfressen oder Kaltverschweißen kommt. Die Folge ist, daß ein Austausch der Kaltumformungswerkzeuge unvermeidbar ist und ein erheblicher Teil der produzierten Artikel Ausschuß darstellt. Das bedeutet, daß sich Effizienz und Ausstoß bei der Kaltumformung verringern, was mit beträchtlichen Verlusten verbunden ist.

Parallel zum vorgenannten Trend zu zunehmend schwereren Umformungen geht die Forderung nach Edelstählen mit immer höherer Korrosionsfestigkeit, insbesondere beim Einsatz in der chemischen Industrie. Auch bei der Gewinnung von Erdöl mit ständig tiefer reichenden Bohrlöchern, die mit der Einwirkung hochkorrosiver Gase verbunden ist, können die bislang gebräuchlichen Edelstähle nicht mehr eingesetzt werden. Es sind statt dessen solche mit erheblich höherem Korrosionswiderstand erforderlich. Derartige Edelstähle enthalten häufig 20 Gew.-% Nickel und mehr sowie 20 Gew.-% Chrom und mehr.

Gerade die hochwertigen und hochkorrosionsfesten Edelstähle verhalten sich hinsichtlich der Ausbildung von Oxalatüberzügen nachteilig, indem die Schichtbildungsreaktion bei Verwendung herkömmlicher Oxalatierungslösungen stark behindert ist. Um mit dem Problem fertig zu werden, hat man den Gehalt der den Beizangriff bewirkenden Badbestandteile, wie Fluorid oder Chlorid, erhöht, was jedoch zur Folge hat, daß die Behandlungsdauer mehr Zeit in Anspruch nimmt und die Überzugsausbildung nicht zufriedenstellend ist.

Die vorgenannten Probleme haben dazu geführt, daß man bei der Erleichterung der Kaltumformung von Edelstählen die Technologie der Erzeugung von Konversionsüberzügen verlassen und sich statt dessen dem Studium der Bildung von nicht mit dem Grundmetall reagierenden Harzüberzügen zugewandt hat. Jedoch sind derartige Harzüberzüge bislang den Oxalatüberzügen noch immer unterlegen.

Aufgabe der Erfindung ist, ein Verfahren zur Erleichterung der Kaltumformung von Edelstählen bereitszustellen, mit dem insbesondere die vorstehend angesprochenen Probleme behoben werden können und das auch bei hochkorrosionsfesten Edelstählen zu haftfesten Überzügen führt, so daß selbst bei schweren Kaltumformungen ein Anfressen oder Kattverschweißen vermieden wird.

Die Aufgabe wird gelöst, indem das Verfahren der eingangs genannten Art entsprechend der Erfindung derart ausgestaltet wird, daß man den Oxalatüberzug durch Kontakt mit einer Oxalatierungslösung aufbringt, die aus
20 bis 100 g/I Oxalsäure
5 bis 50 g/I Hydroxylammoniumsulfat
0,3 bis 3 g/I wasserlöslichem Polymer und
0,1 bis 10 g/I Natriumthiosulfat gegebenenfalls Fluorid- und/oder Chloridzusätzen sowie aus in Lösung gehenden Bestandteilen des behandelten Edelstahles und üblichen Verunreinigungen Rest Wasser besteht.

Zwar ist es aus der US-A-2 759 862 bekannt ; zwecks Erleichterung der Kaltumformung und vor der Aufbringung von Schmiermittel auf u. a. Edelstahl gemischte Oxalat-/Sulfidüberzüge mit Hilfe von Lösungen zu erzeugen, die Oxalsäure, ein wasserlösliches Sulfat, Borsäure oder ein wasserlösliches Salz hiervon, einen sich in Wasser unter Bildung von S0₂ und S zersetzenden Schwefel enthaltenden Aktivator, ein Schutzkolloid, Netzmittel, Rest Wasser, enthalten. Als wasserlösliches Sulfat ist jedoch Hydroxylammoniumsulfat, das sich als besonders wirksam erwiesen hat, nicht genannt.

Besonders geeignete wasserlösliche Polymere sind Polyvinylalkohol, Polyvinylpyrrolidon, Polyethylenglykol ; Polyacrylsäure, Kasein, Leim und dergleichen. Polyvinylalkohol und Polyvinylpyrrolidon sind bevorzugt.

Die Konzentrationen der wirksamen Bestandteile der Oxalatierungslösung sind insofern bedeutend, als bezüglich Oxalsäure unterhalb 20 g/l keine ausreichende Reaktion mit dem Edelstahl erfolgt und oberhalb 100 g/I keine weitere Steigerung der Reaktivität erzielbar ist. Hinsichtlich Hydroxylammoniumsulfat erfolgt bei einer Konzentration unterhalb 5 g/l keine ausreichende Auflösung des Oxidfilms von der Edelstahloberfläche, so daß die Überzugsaubildung nur schwer fortschreitet Bei Konzentrationen über 50 g/I tritt praktisch kein zusätzlicher Effekt auf.

Die Gehalte an wasserlöslichem Polymer führen bei Konzentrationen unterhalb der unteren Grenze zu keiner Verbesserung der Überzugshaftung, bei Konzentrationen an der oberen Grenze ist das Maximum an Haftung erreicht.

Bezüglich der Gehalte an Natriumthiosulfat hat sich gezeigt, daß unterhalb 0,1 g/I praktisch keine Kristallkeimbildung auf Edelstahl erfolgt und daß oberhalb 10 g/l starker Geruch von Schwefelverbindungen infolge Zersetzung auftritt, die mit zunehmender Badbenutzung fortschreitet.

Als Schmiermittel zur Aufbringung auf den Oxalatüberzug sind insbesondere Metallseifen geeignet. Bei Einsatz von wäßrigen Lösungen von Natriumseifen werden durch Reaktion mit dem Oxalatüberzug und der Seifenlösung Eisenseifen gebildet. In Wasser dispergierte Kalzium-, Barium-, Zinkseifen und dergl. lassen auf der Werkstückoberfläche Schmiermittelschichten der entsprechenden Seifen entstehen. Im Falle des Kaltziehens ist es zweckmäßig, Metallseifenpulver der vorgenannten Art unmittelbar vor dem Eintritt des Werkstücks in die Matrize aufzubringen.

Gemäß einer bevorzugten Ausgestaltung der Erfindung bringt man den Oxalatüberzug durch Kontakt mit einer Oxalatierungslösung, die eine Temperatur von 70 bis 100 'C, vorzugsweise von 85 bis 95 'C, aufweist, auf.

Die mit der Konzeption der Erfindung gewonnenen Erkenntnisse deuten darauf hin, daß die in Oxalatierungslösungen üblichen, den Beizangriff bewirkenden Zusätze, wie Fluorid und Chlorid, nicht in der Lage sind, die auf der Edelstahloberfläche stets befindlichen, kompliziert zusammengesetzten Oxidfilme von Chrom, Nickel und Eisen vollständig aufzulösen. Dies ist jedoch die Voraussetzung für die Ausbildung eines einwandfrei haftenden Oxalatüberzuges.

Demgegenüber ist jedoch Hydroxylammoniumsulfat in Verbindung mit Oxalsäure imstande, schnell und einfach eine völlige Entfernung des Oxidfilmes zu bewirken und zudem die Ausbildung des Oxalatüberzuges zu beschleunigen. Dies gilt insbesondere auch bei hochkorrosionsfesten Edelstählen, deren Oxidfilm besonders resistent ist und mit Fluorid- oder Chloridzusätzen kaum entfembar ist. Dessen ungeachtet können auch beim erfindungsgemäßen Verfahren Oxalatierungslösungen zum Einsatz kommen, die zusätzlich Fluorid und/oder Chlorid enthalten.

Das in der Oxalatierungslösung enthaltene wasserlösliche Polymer wird bei der Überzugsbildung in den Oxalatüberzug fest eingebaut, so daß es auch durch Wasserspülung nicht entfernt wird. Infolge des Einbaues wird zudem ein hoher Binde- und Hafteffekt erzielt.

Natriumthiosulfat dient primär der Keimbildung und ist damit insbesondere für die Feinkömigkeit des erzeugten Oxalatüberzuges verantwortlich.

Die Erfindung wird anhand der nachfolgenden Beispiele beispielsweise und näher erläutert.

### Beispiel 1

Es wurden folgende Oxalatierungslösungen eingesetzt :

Zum Test dienten
1. Walzdraht der Edelstahlqualität SUS 316 mit den Abmessungen
5 mm Durchmesser
100 nm Länge
(warm gewalzt und gebeizt)
2. Rohrluppen der Edelstahlqualität SUS 304 mit den Abmessungen
25 mm Durchmesser
2,5 mm Wandstärke
2 000 mm Länge
(kalt gezogen, geglüht und gebeizt)
Die vorgenannten Testobjekte wurden nach dem Verfahrensgang
Reinigen (alkalischer Reiniger ; 20 g/l ; 80 'C ; 10 min)
Wasserspülen
Beizen (5 Gew.-% HNO₃ ; 5 Gew.-% HF; 60 'C ; 5 min)
Wasserspülen
Oxalatierung (mit den vorgenannten Lösungen ; 90 °C ; 10 min)
Wasserspülen
Heißlufttrocknen

### behandelt.

Im Falle der Rohriuppen erfolgte noch ein Schmiermittelauftrag durch Behandlung mit einer Natriumstearatlösung (70 g/I ; 75 'C ; 3 min) vor der Heißlufttrocknung.

Zur Ermittlung des Gewichtes des erzeugten Oxalatüberzuges wurden die mit den einzelnen Oxalatierungslösungen - wie vorstehend angegeben― behandelten und gewogenen Walzdrähte in eine 5 Gew.-%ige wäßrige Lösung von Chromsäure von 80 °C während einer Dauer von 15 min. getaucht. Dann wurden die Walzdrähte zurückgezogen und die Schichtgewichte in g/m² umgerechnet.

Die Haftung bzw. Abriebfestigkeit der jeweiligen Oxalatüberzüge wurde - ebenfalls bei Walzdraht - geprüft. Hierzu wurden die einzelnen Walzdrähte in reproduzierbarer Weise und für eine bestimmte, für alle Proben identische Zeit mit einer Amsler-Prüfmaschine (Prinzip Bremsklotz gegen Rad) getestet. Der Reibkörper (KIMWIPE® der Fa. Jujo Kimberly K. K.) war mit Aceton getränkt. Anschließend erfolgte die Ermittlung des Gewichtes des verbliebenen Oxalatüberzuges nach der vorgenannten Methode.

Der Grad der Erleichterung der Kaltumformung wurde mit Hilfe der mit den verschiedenen Oxalatüberzügen versehenen Rohrluppen ermittelt. Die Umformung erfolgte nach dem Stopfenzug in zwei Stufen
von 25 mm Durchmesser und 2,6 mm Wandstärke
auf 20 mm Durchmesser und 1,85 mm Wandstärke
(Querschnittsreduktion 40,3 %) und weiter
auf 16 mm Durchmesser und 1,5 mm Wandstärke
(Querschnittsreduktion 35,2 %).

Die Ziehgeschwindigkeit lag bei 17,8 m/min.

Die jeweiligen Testergebnisse sind nachfolgend zusammengestellt.

Die innerhalb des erfindungsgemäßen Verfahrens eingesetzten Oxalatierungslösungen führten beim Haftungstest in allen Fällen zu Restüberzugsgewichten von mehr als 2 g/m², wodurch die überlegene Haftung gegenüber herkömmlichen, gemäß Vergleich geprüften Oxatatierungslösungen nachgewiesen ist.

Im Ziehtest an Rohrluppen zeigten sich bei Anwendung des erfindungsgemäßen Verfahrens keinerlei Anfressen oder Kaltverschweißen, wohingegen im Vergleichsversuch in der zweiten Ziehstufe an der inneren Rohroberfläche Anfreßerscheinungen festzustellen waren.

### Beispiel 2

Zur Erzeugung der Oxalatüberzüge dienten wiederum die Oxalatierungslösungen gemäß Beispiel 1.

Als Testobjekte wurden Rohrluppen aus lncolloy 800 (20 Cr, 32 Ni)

Durchmesser 25 mm
Wandstärke 2 mm
Länge 50 mm
(kalt gezogen, geglüht und gebeizt)

### eingesetzt.

Die Behandlung erfolgte nach dem Verfahrensgang des Beispiels 1 (ohne Beseifung). Anschließend wurden - wie im Beispiel 1 angegeben - die Schichtgewichte bestimmt.

Die Testergebnisse zeigen, daß mit Hilfe des innerhalb der Erfindung eingesetzten Oxalatierverfahrens einwandfreie Oxalatüberzüge gebildet wurden. Obgleich sie hinsichtlich des Schichtgewichtes gewisse Unterschiede aufwiesen, besaßen sie die für die Kaltumformung notwendigen Eigenschaften in ausreichendem Maße.

Demgegenüber wurden mit den beim Vergleich eingesetzten Oxalatierungslösungen keine Oxalatüberzüge ausgebildet.

## Patentansprüche

1. Verfahren zur Erleichterung der Kaltumformung von Edelstahl durch Aufbringen eines Oxalatüberzuges und daran anschließend eines Schmiermittels, dadurch gekennzeichnet, daß man den Oxalatüberzug durch Kontakt mit einer Oxalatierungslösung aufbringt, die aus
20 bis 100 g/I Oxalsäure
5 bis 50 g/l Hydroxylammoniumsulfat
0,3 bis 3 g/I wasserlöslichem Polymer und
0,1 bis 10 g/I Natriumthiosulfat gegebenenfalls Fluorid- und/oder Chloridzusätzen sowie aus in Lösung gehenden Bestandteilen des behandelten Edelstahles und üblichen Verunreinigungen Rest Wasser besteht.

2. Verfahren nach Anspruch 1, dadurch gekennzeichnet, daß man den Oxalatüberzug durch Kontakt mit einer Oxalatierungslösung aufbringt, die als wasserlösliches Polymer Polyvinylalkohol und/oder Polyvinylpyrrolidon enthält.

3. Verfahren nach Anspruch 1, dadurch gekennzeichnet, daß man den Oxalatüberzug durch Kontakt mit einer Oxalatierungslösung aufbringt, die als wasserlösliches Polymer Polyethylenglykol, Polyacrylsäure, Kasein und/oder Leim enthält.

4. Verfahren nach Anspruch 1, 2 oder 3, dadurch gekennzeichnet, daß man den Oxalatüberzug durch Kontakt mit einer Oxalatierungslösung, die eine Temperatur von 70 bis 100 ^{*}C aufweist, aufbringt.

5. Verfahren nach Anspruch 4, dadurch gekennzeichnet, daß man den Oxalatüberzug durch Kontakt mit einer Oxalatierungslösung, die eine Temperatur von 85 bis 95 'C aufweist, aufbringt.

## Claims

1. Method for facilitating the cold-working of stainless steel by the application of an oxalate coating and subsequent thereto of a lubricant, characterised in that the oxalate coating is applied by contact with an oxalating solution which consists of
20 to 100 g/I oxalic acid,
5 to 50 g/I hydroxylammoniumsulphate,
0.3 to 3 g/I water-soluble polymer and
0.1 to 10 g/I sodium thiosulphate, optionally fluoride and/or chloride additives and constituents of the treated stainless steel which dissolve and usual impurities remainder water.

2. Method according to Claim 1, characterised in that the oxalate coating is applied by contact with an oxalating solution which contains polyvinyl alcohol and/or polyvinyl pyrrolidone as a water-soluble polymer.

3. Method according to Claim 1, characterised in that the oxalate coating is applied by contact with an oxalating solution which contains polyethylene glycol, polyacrylic acid, casein and/or glue as the water-soluble polymer.

4. Method according to Claim 1, 2 or 3, characterised in that the oxalate coating is applied by contact with an oxalating solution which has a temperature of 70 to 100 'C.

5. Method according to Claim 4, characterised in that the oxalate coating is applied by contact with an oxalating solution which has a temperature of 85 to 95 'C.

## Revendications

1. Procédé pour faciliter le formage à froid d'un acier fin par application d'un revêtement d'oxalate et ensuite d'un lubrifiant, caractérisé en ce que l'on applique le revêtement d'oxalate par contact avec une solution de formation d'oxalate comprenant :
20 à 100 g/l d'acide oxalique
5 à 50 g/I de sulfate d'hydroxylamine
0,3 à 3 g/I d'un polymère hydrosoluble et
0,1 à 10 g/I de thiosulfate de sodium, éventuellement des fluorure(s) et/ou chlorure(s) en supplément ainsi que des composants passant en solution à partir de l'acier fin traité et les contaminants habituels, le reste étant de l'eau.

2. Procédé selon la revendication 1, caractérisé en ce que l'on applique le revêtement d'oxalate par contact avec une solution de formation d'oxalate, qui contient comme polymère hydrosoluble un alcool polyvinylique et/ou une polyvinylpyrolidone.

3. Procédé selon la revendication 1, caractérisé en ce que l'on applique le revêtement d'oxalate par contact avec une solution de formation d'oxalate, qui contient comme polymère hydrosoluble un polyéthylèneglycol, un acide polyacrylique, de la caséine et/ou de la colle.

4. Procédé selon la revendication 1, 2 ou 3, caractérisé en ce que l'on applique le revêtement d'oxalate par contact avec une solution de formation d'oxalate, qui présente une température de 70 à 100 °C.

5. Procédé selon la revendication 4, caractérisé en ce que l'on applique le revêtement d'oxalate par contact avec une solution de formation d'oxalate, qui présente une température de 85 à 95 'C.
